# EUROPÄISCHE PATENTANMELDUNG

(11) **EP 4 644 574 A1**
(43) Veröffentlichungstag der Anmeldung: **05.11.2025**
(21) Anmeldenummer: 24173275.9
(22) Anmeldetag: 30.04.2024
(51) Int. Cl.: C21B 3/02, C21B 3/06, C21B 11/10, C21B 13/00, C21B 13/12, C21B 13/14

(54) **VERFAHREN ZUM HERSTELLEN EINER PHOSPHORHALTIGEN ROHEISENSCHMELZE**

(71) Anmelder: ThyssenKrupp Steel Europe AG, 47166 Duisburg (DE)
(72) Erfinder: López Freixes, Dr. Martí, 47166 Duisburg (DE); Jäger, Dr. Nils, 47166 Duisburg (DE); Kohnen, Dr. Boris, 47166 Duisburg (DE); Schubert, Dr. Daniel, 47166 Duisburg (DE)
(74) Vertreter: ThyssenKrupp Steel Europe AG

(57) **Zusammenfassung**

Die Erfindung betrifft ein Verfahren zum Herstellen einer phosphorhaltigen Roheisenschmelze (11).

## Beschreibung

Die Erfindung betrifft ein Verfahren zum Herstellen einer phosphorhaltigen Roheisenschmelze.

Die Schließung von Phosphorkreisläufen ist beispielhaft in der "Verordnung zur Neuordnung der Klärschlammverwertung" (Klärschlammverordnung) geregelt. Anstelle einer Phosphor-rückgewinnung ist die derzeit praktizierte bodenbezogene Verwertung ab dem Jahr 2029 nur noch von Klärschlämmen aus Abwasserbehandlungsanlagen mit einer Ausbaugröße von bis zu 100.000 Einwohnerwerten und ab dem Jahr 2032 nur noch von Klärschlämmen aus Anlagen mit einer Ausbaugröße von bis zu 50.000 Einwohnerwerten zulässig. Darüber hinaus muss Phosphor stofflich verwertet werden, vgl. https://www.bmuv.de/gesetz/verordnung-zurneuordnung-der-klaerschlammverwertung. Der Klärschlamm wird u.a. einer Monoverbrennung zugeführt, wodurch Phosphor und/oder Phosphate aus der bei der Verbrennung entstehenden Asche erschlossen und rückgewonnen werden, was aufwendig und teuer ist.

Stand der Technik ist auch die Herstellung von phosphorhaltigen (Konverter-)Schlacken durch Verwendung von phosphorreichen Erzen und mit Kalkstein zu "Thomasschlacke" verschlackt, welches fein gemahlen ("Thomasmehl") als Phosphatdünger zur Anwendung kommt.

Des Weiteren offenbart die DD 44 860 A5, wie eine Umwandlung von phosphorreichem Roheisen in Stahl sowie die Umwandlung von Thomaseisen in Stahl in einem Konverter durchgeführt wird. Auch die DE 10 15 839 A1 beschreibt ein Verfahren zum Erzeugen von C-Stählen durch Frischen von phosphorreichem Roheisen in einem Konverter-Gefäß.

Aus der Veröffentlichung "Electric Arc Furnace Steelmaking" von Miroslaw Karbowniczek, 2021, abrufbar unter httDs://doi.org/10.1201/9781003130949, sind in Tabelle 10.16 auf Seite 239 Werte für Kohlenstoff, Phosphor etc. und deren Temperaturreduktionskoeffizienten bekannt, mit welchen unter Zuhilfenahme der Formel 10.26 auf Seite 238 der ungefähre Schmelzpunkt eines Stahls in Abhängigkeit vom Inhalt seiner Bestandteile berechnet werden kann.

Die Aufgabe besteht darin, ein Verfahren zum Herstellen einer phosphorhaltigen Roheisenschmelze bereitzustellen, mit welchem insbesondere eine alternative Variante zur Schließung von Phosphorkreisläufen vorgeschlagen wird und/oder vorzugsweise auf eine CO₂-Senkung bei der Stahlherstellung positiv Einfluss genommen werden kann.

Gelöst wird die Aufgabe mit einem Verfahren nach Anspruch 1. Weitere vorteilhafte Ausgestaltungen sind in den Unteransprüchen ausgeführt.

Erfindungsgemäß werden Eisenträger und Zuschlagstoffe in einem elektrischen Einschmelzer zu der Roheisenschmelze und im Einschmelzer zu einer die Roheisenschmelze bedeckenden Einschmelzerschlacke erschmolzen, wobei zum Einstellen des Phosphor-Gehalts in der Roheisenschmelze zwischen 0,150 und 5,0 Gew.-% organische Stoffe in Form von Eisenträgern und/oder Zuschlagsstoffen mit einem Phosphor- und/oder Phosphat-Gehalt von mindestens 1,0 Gew.-% zugegeben werden und miterschmolzen werden.

Insbesondere unter Berücksichtigung der Tabelle 10.16 in Verbindung mit der Formel 10.26 der Veröffentlichung von Karbowniczek vereint die Erfindung mithin die folgenden vorteilhaften Kombinationen:
- Phosphor in einer Roheisenschmelze erhöht die Entropie des Systems und kann somit positiv Einfluss auf eine Senkung des Schmelzpunktes einer phosphorreichen Roheisenschmelze nehmen, was vorteilhaft ist, wenn nach einem Abstich der Roheisenschmelze ein Transport zur Weiterverarbeitung, beispielsweise zu einem Konverter, und die damit verbundene Logistik mit vorgegebenen Rahmenbedingungen erforderlich ist;
- Phosphor kann auch positiv Einfluss nehmen durch Substitution von Kohlenstoff bei im Wesentlichen Aufrechterhalten und/oder Einhalten eines vorgegebenen Schmelzpunktes, wodurch weniger Entkohlungsarbeit und dafür mehr Entphosphorungsarbeit beispielsweise durch einen Blasprozess in einem Konverter erforderlich ist, so dass dadurch auch weniger schädliches CO₂ anfallen kann;
- Verwendung von Phosphor aus organischen Stoffen, beispielsweise Reststoffen, um insbesondere eine Phosphor-Rückgewinnung anzustreben respektive um einen Phosphorkreislauf schließen zu können, was sich spätestens bei der Weiterverarbeitung in vorzugsweise einem Konverter vorteilhaft auszeichnen kann, da eine durch den Blasprozess phosphorhaltige Konverterschlacke erzeugt werden kann, welche vorzugsweise zu Düngemittel weiteverarbeitet werden kann und somit natürliche Phosphor-Ressourcen für derartige Produktionen nicht mehr angetastet werden müssen.

Der Phosphor-Gehalt in der Roheisenschmelze kann insbesondere mindestens 0,250 Gew.-%, 0,350 Gew.-%, vorzugsweise mindestens 0,450 Gew.-%, 0,550 Gew.-%, bevorzugt mindestens 0,60 Gew.-%, 0,70 Gew.-%, besonders bevorzugt mindestens 0,750 Gew.-%, 0,850 Gew.-%, 1,0 Gew.-% betragen. Je höher der P-Gehalt, umso mehr organische Stoffe mit einem Phosphor- und/oder Phosphat-Gehalt von mindestens 1,0 Gew.-% können zugegeben werden und insbesondere kann dadurch auch der Kohlenstoff-Gehalt in der Roheisenschmelze gesenkt werden, vorzugsweise bei Aufrechterhalten und/oder Einhalten eines vorgegebenen Schmelzpunktes.

Der Phosphor- und/oder Phosphat-Gehalt des organischen Stoffes kann insbesondere mindestens 1,2, 1,4, 1,6 Gew.-%, vorzugsweise mindestens 1,8, 2,0, 2,2, Gew.-%, bevorzugt mindestens 2,4, 2,6, 2,8 Gew.-% betragen. Der Phosphor- und/oder Phosphat-Gehalt des organischen Stoffes kann maximal 10,0 Gew.-%, insbesondere maximal 9,0, 8,0 Gew.-%, vorzugsweise maximal 7,0, 6,0, 5,0 Gew.-% betragen.

Der Phosphor-Gehalt in der Roheisenschmelze kann insbesondere maximal 4,0 Gew.-%, 3,50 Gew.-%, vorzugsweise maximal 3,0 Gew.-%, 12,50 Gew.-%, bevorzugt maximal 2,0 Gew.-%, 1,80 Gew.-%, besonders bevorzugt maximal 1,60 Gew.-%, 1,40 Gew.-%, 1,20 Gew.-% betragen, um beispielsweise zu häufiges Abschlacken (Schlackenwechsel) zu vermeiden.

Beim Herstellen kann die Roheisenschmelze neben P auch die Bestandteile in Gew.-%: C: 1,2 bis 5,0 %, Si: 0,015 bis 3,0 %, Mn: 0,020 bis 6,0 %, Rest Fe und Verunreinigungen, welche in Summe 100 Gew.-% ergeben, umfassen oder daraus bestehen. Zu den Verunreinigungen können einzeln oder mehrere der beispielhaft und insbesondere nicht abschließend genannten Elemente Al, Mg, Ti, S, N, O zählen, mit in Summe bis zu 1,0 Gew.-% oder weniger. In der konventionellen Eisenherstellung würde P auch zu einer Verunreinigung zählen, jedoch werden die wesentlichen Vorteile von P, wie beschrieben, in der vorliegenden Erfindung unter anderem genutzt.

Zum Herstellen einer Roheisenschmelze in einem elektrischen Einschmelzer werden Eisenträger benötigt. Diese umfassen oder bestehen aus reduziertem Eisen, nicht reduziertem Eisen, eisenhaltigem Schrott, eisenhaltigen Rest- und/oder Kreislaufstoffen.

Reduziertes Eisen wird aus Eisenerzen, welche oxidisches Eisen mit sogenannter Gangart, wie zum Beispiel Silizium, Aliminium, Magnesium etc. in oxidischer Form, aufweisen, wobei die Gehalte der einzelnen Bestandteile des Eisenerzes je nach Herkunft variieren kann, erzeugt. Mittels bekannter Direktreduktion wird Eisenerz mit einem heißen Reduktionsgas, welches CO und/oder H₂ umfassen kann oder daraus besteht, in Kontakt gebracht und zu reduziertem Eisen metallisiert. Dabei kann das reduzierte Eisen abgekühlt als sogenanntes DRI (direct reduced iron) als Eisenträger bereitgestellt werden, wobei optional das DRI passiviert werden kann, um eine Reoxidation und einen Metallisierungsverlust im Wesentlichen zu vermeiden. Das reduzierte Eisen kann alternativ im noch warmen Zustand einem Brikettierungsprozess zugeführt und zu einem sogenannten HBI (hot briquetted iron) geformt werden. Maßnahmen zur Passivierung sind in dieser Ausführung nicht notwendig. HBI kann somit auch als Eisenträger bereitgestellt werden.

Das DRI und/oder HBI weist einen Metallisierungsgrad von mindestens 75 %, insbesondere mindestens 80 %, vorzugsweise mindestens 88 % auf und kann im Idealfall bis zu 100 %, insbesondere bis zu 99 % betragen. Je nach verwendetem Reduktionsgas und bei DRI im Falle der Verwendung eines Kühlgases mit einem hohen Kohlenstoffgehalt, s. beispielhaft DE 10 2019 217 631 A1, kann das DRI und/oder das HBI einen Kohlenstoffgehalt zwischen 0 und 4,0 Gew.-%, insbesondere > 0,10 Gew.-%, vorzugsweise > 0,30 Gew.-%, bevorzugt > 0,50 Gew.-% und insbesondere maximal 3,50 Gew.-%, vorzugsweise maximal 3,0 Gew.-%, bevorzugt maximal 2,0 Gew.-% haben kann.

Die Gangart bei einer Metallisierung von Eisenerz zu reduziertem Eisen mittels Durchgasen des Eisenerzes mit einem Reduktionsgas wird nicht wesentlich beeinflusst respektive nicht entfernt, so dass diese im Wesentlichen unverändert bleibt.

Zusätzlich kann optional auch nicht reduziertes Eisen, also Eisenerz oder nur teilreduziertes Eisen, und somit vorliegend als oxidisches Eisen, als Eisenträger bereitgestellt werden. Die Zufuhrrate kann bis zu 100 kg, insbesondere bis zu 90 kg, vorzugsweise bis zu 80 kg, bevorzugt bis zu 70 kg pro Tonne erzeugter Roheisenschmelze oder auch 0 betragen. Teilreduziertes Eisen weist beispielsweise einen Metallisierungsrad von maximal 70 %, insbesondere maximal 50 %, vorzugsweise maximal 30 %, bevorzugt maximal 15 % auf. Insbesondere liegt ein ausreichendes Reduktionspotential vor. Die Ermittlung des Metallisierungsgrades eines Stoffes ist dem Fachmann geläufig, wobei der Metallisierungsgrad definiert ist als der Quotient aus der Masse elementar vorliegenden Eisens Feₑₗₑₘₑₙₜₐᵣ und der Masse insgesamt vorliegenden Eisens Feₜₒₜₐₗ. Oxidisches Eisen in der Roheisenschmelze kann den Vorteil haben, dass sich der Sauerstoff von dem oxidischen Eisen abtrennt und sich beispielsweise mit gelöstem Silizium in der Roheisenschmelze verbindet. Das daraus resultierende Siliziumdioxid hat eine geringere Dichte im Vergleich zur umgebenden Roheisenschmelze und steigt an die Grenzfläche zur Roheisenschmelze auf und wird somit in die darüberliegende Einschmelzerschlacke überführt. Auch eine zusätzliche Verbindung mit anderen Bestandteilen der Roheisenschmelze, insbesondere die der Verunreinigungen (Al, Mg, Ti) können ebenfalls mit gleichem Mechanismus in die Einschmelzerschlacke überführt werden.

Zusätzlich kann optional auch eisenhaltiger Schrott als Eisenträger bereitgestellt werden. Um insbesondere die Recyclingrate zu verbessern, können bis zu 200 kg, insbesondere bis zu 150 kg, vorzugsweise bis zu 100 kg, bevorzugt bis zu 50 kg pro Tonne erzeugter Roheisenschmelze eisenhaltiger Schrott zugeführt werden. Die Zufuhrrate kann auch 0 betragen.

Zusätzlich können optional auch eisenhaltige Rest- und/oder Kreislaufstoffe als Eisenträger bereitgestellt werden. Vorzugsweise liegen die eisenhaltigen Rest- und/oder Kreislaufstoffe, welche Sauerstoffverbindungen enthalten oder daraus bestehen, in oxidischer Form vor. Hierzu zählen beispielsweise eisenhaltige Agglomerate oder beispielsweise in einem Hüttenverbund anfallende oxidische Kreislaufstoffe oder Hüttenstoffe, insbesondere Reststoffe/Stäube aus einer Kokerei, Sinteranlage und/oder Möllervorbereitung. Der Vorteil dieser in bevorzugt oxidischer Form vorliegenden eisenhaltigen Rest- und/oder Kreislaufstoffe ist, dass diese zu Eisen reduziert werden können und somit Bestandteile wie zum Beispiel Silizium aber auch weitere Elemente in der Roheisenschmelze sozusagen substituieren und damit die Eisenausbeute in der Roheisenschmelze gesteigert werden kann. Insbesondere liegt ein ausreichendes Reduktionspotential vor.

Zum Herstellen einer Roheisenschmelze in einem elektrischen Einschmelzer werden Zuschlagstoffe benötigt. Diese umfassen oder bestehen aus mindestens einem Schlackenbildner und/oder mindestens einem Reduktionsmittel.

Schlackenbildner umfassen oder bestehen aus mindestens einem Bestandteil aus der Gruppe SiO₂, CaO, MgO, Al₂O₃. Sie werden eingesetzt, um Silikate und Phosphate zu binden und die Schlackenführung der im elektrischen Einschmelzer entstehenden Einschmelzerschlacke zu begünstigen. Beim Erschmelzen des DRI und/oder HBI und optional nicht reduzierten Eisens führt die Gangart zur Entstehung der Einschmelzerschlacke und trägt insbesondere zur Zusammensetzung der Einschmelzerschlacke bei, welche sich während des Schmelzbetriebs auf der Roheisenschmelze ausbildet.

Alternativ oder bevorzugt zusätzlich kann mindestens ein Reduktionsmittel als weiterer Zuschlagstoff zugeführt werden. Das Reduktionsmittel umfasst oder besteht aus mindestens einem kohlenstoffhaltigen Stoff in gasförmiger, flüssiger und/oder fester Form mit reduktionsfähigem freiem Kohlenstoff, welche in einen elektrischen Einschmelzer einbringbar sind. In fester Form kommen beispielsweise Koksstaub, Kokslösche, Koksgrus und/oder (Bio-)Kohlepartikel in Frage. In flüssiger Form kommen beispielsweise Ethanol, Methanol sowie andere (geeignete) Kohlenwasserstoffe in Frage. In gasförmiger Form kommen kohlenstoffhaltige Gase, beispielsweise Kohlenstoffdioxid, Methan (Erdgas), Kohlenstoffmonoxid, Propan, Butan in Frage. Bevorzugt können Reduktionsmittel in Kombination mit einem in oxidischer Form vorliegenden eisenhaltigen Rest- und/oder Kreislaufstoff und/oder nicht reduziertem Eisen zugegeben werden, um insbesondere diese zu Eisen zu reduzieren und beispielsweise die Eisenausbeute erhöht werden kann.

Die organischen Stoffe, welche in Form von Eisenträgern und/oder Zuschlagsstoffen enthalten sein können und in den elektrischen Einschmelzer gelangen, können Bestandteile aus Klärschlamm, reduziertes und/nicht reduziertes Eisen, kohlenstoffhaltige Reststoffe, wie zum Beispiel brikettierte Stäube aus Hüttenreststoffen umfassen oder daraus bestehen.

Klärschlamm ist u.a. reich an Nährstoffen, da Mikroorganismen die Abwasserinhaltsstoffe in der biologischen Stufe zum Aufbau der Biomasse verwenden und so die im Abwasser enthaltenen Nährsalze aufkonzentrieren. Von besonderer Bedeutung sind insbesondere für die Landwirtschaft Nitrat, Phosphat, insbesondere mit einem P₂O₅-Gehalt beispielsweise zwischen 1,0 und 8,0 Gew.-% bezogen auf die Trockenmasse, und andere Pflanzennährstoffe. Jedoch sind in Klärschlammen auch Mikroplastik, Nanomaterialien und Rückstände von Medikamenten enthalten, welche einer direkten landwirtschaftlichen Verwertung entgegenstehen. Anteile des Klärschlamms, welche nicht direkt in die landwirtschaftliche Verwertung gelangen, können durch alternative Technologien sinnvoll recycliert werden und der u.a. im Klärschlamm enthaltene Phosphor- und/oder Phosphat-Gehalt sinnvoll wiederverwertet werden, welcher somit nicht beispielsweise auf Deponien landet. Klärschlamm als Phosphor und/oder Phosphat enthaltender organischer Stoff wäre somit in Form eines Zuschlagsstoffes einbringbar.

Je nach Erz-Abbaustätte, beispielsweise Kiruna in Schweden aber auch an anderen Erz-Abbaustätten wie zum Beispiel Agbaja in Nigeria, können Eisenerze mit einem hohen Phosphor-Gehalt und/oder Phosphat-Gehalt mit beispielsweise mindestens 0,8 Gew.-% belastet sein. Diese Art von Eisenerzen werden aufgrund ihrer hohen P-Belastung nur ungern zur Stahlherstellung eingesetzt und/oder mit weniger P belasteten Erzen vermischt. Somit kann alternativ oder zusätzlich mit Phosphor und/oder Phosphat belastetes reduziertes und/oder nicht reduziertes Eisen in Form eines Eisenträgers zugegeben werden.

Der Zuschlagstoff kann zusätzlich oder alternativ nicht nur Phosphor und/oder Phosphat als organischen Stoff, sondern auch freien Kohlenstoff mitbringen und somit zur Anreicherung der zu erzeugen Roheisenschmelze in Form eines Phosphor und/oder Phosphat enthaltenden Reduktionsmittels beitragen.

Die bevorzugte Verwendung von reduziertem Eisen als Eisenträger, insbesondere als Hauptbestandteil des Eisenträgers mit mindestens 60 %, insbesondere mindestens 70 %, vorzugsweise mindestens 80 % und beispielsweise maximal möglichen 100 %, bringt auch schlackenbildende Bestandteile mit sich, welche im Eisenerz naturgemäß enthalten sind und nicht in einem vorausgegangenen Reduktionsprozess ausgetrieben werden können (Gangart). Ist die über das reduzierte Eisen bereitgestellte Gangart nicht ausreichend, können bei Bedarf weitere Schlackenbildner als zusätzliche Zuschlagstoffe eingebracht werden, um eine weiterverarbeitungsfähige Einschmelzerschlacke erzeugen zu können. So werden bevorzugt Schlackenbildner zugegeben, dass sich eine Basizität B4 in der Einschmelzerschlacke zwischen 0,7 und 1,8 einstellt. B4 kann insbesondere mindestens 0,8, vorzugsweise mindestens 0,9 und insbesondere maximal 1,7, vorzugsweise maximal 1,6 betragen. Die Basizität B4 entspricht dem Verhältnis (CaO+MgO) zu (SiO₂+Al₂O₃), wobei die Ermittlung der charakteristischen Größen generell in Schlacken im festen Zustand dem Fachmann geläufig sind.

Zum Erschmelzen der Eisenträger und Zuschlagstoffen verfügt ein elektrischer Einschmelzer über mehrere Elektroden, welche mit elektrischem Strom beaufschlagbar sind und damit die erforderliche Energie bereitstellen, um die Stoffe in eine Flüssigphase umfassend eine Roheisenschmelze und eine Einschmelzerschlacke zu überführen. Je nach Größe/Dimension des elektrischen Einschmelzers können drei, vier, fünf, sechs oder mehr als sechs Elektroden verwendet werden. Die zum Erschmelzen benötigte Energie wird bevorzugt zumindest zum Teil aus regenerativer Energie (Sonne, Wind, Wasser, Biomasse) bereitgestellt. Wenn die benötigte Energie und falls diese im benötigten Umfang verfügbar sein sollte, vollständig durch regenerative Energie bereitgestellt werden kann, kann der elektrische Einschmelzer klimaneutral(er) betrieben werden.

Der elektrische Einschmelzer kann bevorzugt ein Elektroofen der Gattung OSBF (Open Slag Bath Furnace) sein. Hierzu zählen Elektroreduktionsöfen, vor allem SAF (Submerged Electric Arc Furnace), welche Schmelzöfen mit Lichtbogen-Widerstandserwärmung sind, welche den Feststoff und/oder die Einschmelzerschlacke mittels Joule-Effekt erwärmen. Beim SAF sind die Elektroden in die Charge und/oder Einschmelzerschlacke eingetaucht. Je nach Funktionsprinzip/Betriebsweise können die Elektroreduktionsöfen als Wechselstrom-Lichtbogen-Reduktionsöfen (SAFac) oder Gleichstrom-Lichtbogen-Reduktionsöfen (SAFdc) ausgeführt sein.

Alternativ können auch elektrisch betriebene Einschmelzer mit direkter Lichtbogeneinwirkung zur Anwendung kommen, welche vom oben beschriebenen Funktionsprinzip/Betriebsweise abweichen, sogenannte EAF (Electric Arc Furnace), welche Lichtbögen zwischen den Elektroden und dem Feststoff bilden. Dies umfasst den Wechselstrom-Lichtbogen-Schmelzofen (EAFac), den Gleichstrom-Lichtbogen-Schmelzofen (EAFdc) und den Pfannenofen LF (Ladle Furnace).

Der Vorteil bei Elektroreduktionsöfen mit Lichtbogen-Widerstandserwärmung (SAF) ist, dass diese mit einer reduzierenden Atmosphäre betrieben werden, wohingegen Schmelzöfen mit direkter Lichtbogeneinwirkung (EAF, LF) mit einer oxidierenden Atmosphäre betrieben werden.

Die Roheisenschmelze kann eine Temperatur zwischen 1300 °C und 1650 °C aufweisen. Wichtige Aggregatzustände lassen sich aus einem dem Fachmann bekannten Eisen-Kohlenstoff-Diagramm ableiten. Wenn die Roheisenerzeugung und ihre Weiterverarbeitung zu Rohstahl oder Stahl mittelbar über dem Fachmann geeignete und bekannte Behältnisse, beispielsweise über Torpedopfannen oder dergleichen, erfolgen muss, ist eine Roheisenschmelzen-Temperatur mit einem gewissen Puffer oberhalb der Liquidus-Temperatur erforderlich, um sicher zu stellen, dass die Roheisenschmelze beim Transport in den geeigneten Behältnissen nicht (teil-)erstarrt. Der Zusatz von P kann die Liquidus-Temperatur einer Roheisenschmelze unabhängig vom Kohlenstoff-Gehalt der Roheisenschmelze senken, was zu einer im Vergleich zur konventionellen Roheisenfertigung geringeren Temperatur mit einem ausreichenden Puffer für einen Transport führen kann, so dass die Temperatur der Roheisenschmelze beim Abstechen aus dem elektrischen Einschmelzer insbesondere maximal 1600 °C, vorzugsweise maximal 1550 °C, bevorzugt maximal 1500 °C, weiter bevorzugt maximal 1450 °C betragen kann. Je nach Verweildauer der abgestochenen Roheisenschmelze im Behältnis kann ein Puffer von mindestens 75 K, insbesondere von mindestens 100 K, vorzugsweise von mindestens 125 K vorgesehen werden, so dass die kritische Liquidus-Temperatur bei einer regulären Betriebsweise nicht erreicht werden kann. Auf Basis des Hebelgesetzes und der Schmelztemperatur von reinem Eisen und der Bildung von Mischkristallen kann in guter Näherung die Liquidus-Temperatur T_{liq} in °C auf Basis weniger einflussnehmender Elemente mit der folgenden Formel bestimmt werden: ${T}_{liq} \left[{∘}^{}C\right] = 1625 \left[{∘}^{}C\right] - 113 ⋅ \left(C%+\frac{S i %}{4,5}+\frac{P %}{2}\right) \left[\frac{{∘}^{} C}{%}\right]$ wobei die % der Elemente C, Si und P in Gew.-% angegeben werden.

Die Erfindung umfasst zudem ein Verfahren zum Herstellen einer phosphorhaltigen Konverterschlacke umfassend die Schritte: - Bereitstellen einer erfindungsgemäß hergestellten phosphorhaltigen Roheisenschmelze; - Behandeln der phosphorhaltigen Roheisenschmelze in einem Konverter durch Zugabe mindestens eines Schlackenbildners und/oder mindestens eines Reduktionsmittels und durch Sauerstoffblasen, wobei am Ende des Behandelns eine Stahlschmelze umfassend die Bestandteile in Gew.-%: C: 0,0010 bis 0,80 %, Si: 0,015 bis 3,0 %, Mn: 0,020 bis 6,0 %, P: bis 0,10 %, Rest Fe und Verunreinigungen, welche in Summe 100 Gew.-% ergeben, abgestochen wird, wobei im Zuge des Behandelns und/oder optional am Ende des Behandelns eine phosphorhaltige Konverterschlacke umfassend oder bestehend aus den Bestandteilen in Gew.-%: FeO: bis zu 40 %, MnO: bis zu 10 %, SiO₂: 5 bis 40 %, CaO: 35 bis 65 %, MgO: bis zu 8 %, Al₂O₃: bis zu 20 %, P₂O₅: 4 bis 30 % und Verunreinigungen in Summe zu 100 Gew.-%, erzeugt wird, welche abgezogen wird, bevor ein Abstechen der Stahlschmelze erfolgt. Der Bestandteil FeO kann 0 betragen oder > 0, insbesondere > 1 Gew.%, vorzugsweise > 2 Gew.-% sein. FeO kann insbesondere maximal 35 Gew.-%, vorzugsweise maximal 30 Gew.-%, bevorzugt maximal 25 Gew.-% betragen. Der Bestandteil MnO kann 0 betragen oder > 0, insbesondere > 1 Gew.%, vorzugsweise > 2 Gew.-% sein. MnO kann insbesondere maximal 8 Gew.-%, vorzugsweise maximal 6 Gew.-%, bevorzugt maximal 4 Gew.-% betragen. Der Bestandteil Al₂O₃ kann 0 betragen oder > 0, insbesondere > 0,5 Gew.% sein. Al₂O₃ kann insbesondere maximal 15 Gew.-%, vorzugsweise maximal 12 Gew.-%, bevorzugt maximal 10 Gew.-% betragen.

Die Art und Weise des Abziehens der Konverterschlacke kann je nach Funktionsweise und/oder Aufbau des Konverters individuell erfolgen. So kann die im Konverter durch Sauerstoffblasen erzeugte Konverterschlacke im Zuge des Behandelns, sprich nach einer vorgegebenen Behandlungszeit, und optional am Ende des Behandelns abgezogen werden, somit mindestens zwei Mal abgezogen werden, wobei durch das erste Abziehen im Zuge des Behandelns eine Konverterschlacke mit den vorgenannten Bestandteile bereitgestellt werden kann und das mindestens zweite oder beispielsweise letzte Abziehen eine Konverterschlacke bereitstellen kann, welche sich in der Zusammensetzung im Vergleich zum ersten Abziehen mindestens im Phosphat-Gehalt unterscheidet, insbesondere P₂O₅ mit bis zu 4,0 Gew.-%, insbesondere bis zu 3,0 Gew.-%, vorzugsweise bis zu 2,0 Gew.-%, aufweisen kann.

Alternativ kann die Konverterschlacke auch nur einmal abgezogen werden, wodurch insbesondere am Ende des Behandelns eine Konverterschlacke mit den vorgenannten Bestandteilen bereitgestellt werden kann.

Nachfolgend wird die Erfindung anhand von Ausführungsbeispielen näher erläutert.

Die **Figur 1** zeigt ein Ablaufschema zum Herstellen einer Roheisenschmelze (11) mit einem Phosphor-Gehalt zwischen 0,150 und 5,0 Gew.-% und einer die Roheisenschmelze (11) bedeckende Einschmelzerschlacke (12) in einem elektrischen Einschmelzer (10). Eisenträger und Zuschlagstoffe werden in dem elektrischen Einschmelzer (10) erschmolzen, wobei zum Einstellen des Phosphor-Gehalts in der Roheisenschmelze (11) zwischen 0,150 und 5,0 Gew.-% organische Stoffe in Form von Eisenträgern und/oder Zuschlagsstoffen mit einem Phosphor- und/oder Phosphat-Gehalt von mindestens 1,0 Gew.-% zugegeben werden und miterschmolzen werden.

Des Weiteren zeigt Figur 1 auch, wie eine phosphorhaltige Konverterschlacke (22) durch Behandeln der phosphorhaltigen Roheisenschmelze (11) durch Zugabe mindestens eines Schlackenbildners und/oder mindestens eines Reduktionsmittels und durch Sauerstoffblasen in einem Konverter (20) erzeugt wird. Am Ende des Behandelns wird eine Stahlschmelze (21) umfassend die Bestandteile in Gew.-%: C: 0,0010 bis 0,80 %, Si: 0,015 bis 3,0 %, Mn: 0,020 bis 6,0 %, P: bis 0,050 %, Rest Fe und Verunreinigungen, welche in Summe 100 Gew.-% ergeben, abgestochen, wobei im Zuge des Behandelns und/oder optional am Ende des Behandelns eine phosphorhaltige Konverterschlacke (22) umfassend oder bestehend aus den Bestandteilen in Gew.-%: FeO: bis zu 40 %, MnO: bis zu 10 %, SiO₂: 5 bis 40 %, CaO: 35 bis 65 %, MgO: bis zu 8 %, Al₂O₃: bis zu 20 %, P₂O₅: 4 bis 30 % und Verunreinigungen in Summe zu 100 Gew.-%, erzeugt wird, welche abgezogen wird, bevor ein Abstechen der Stahlschmelze (21) erfolgt.

Die abgezogene Einschmelzerschlacke (12) wie auch Konverterschlacke (22) werden einer weiteren konventionellen dem Fachmann bekannten Route zugeführt, hier nicht dargestellt. Insbesondere können sie einer optionalen Granulierung zugeführt werden. Die Konverterschlacke (22), welche optional granuliert sein kann, kann bevorzugt einer landwirtschaftlichen Verwertung, weiter bevorzugt zu einem Düngemittel weiterverarbeitet, zugeführt werden.

Die abgestochene Stahlschmelze (21) wird einer weiteren konventionellen dem Fachmann bekannten Route zugeführt, hier nicht dargestellt.

Im Labormaßstab wurde in einem elektrischen Einschmelzer (10) der Gattung SAF Roheisenschmelze (11) mit einem Phosphor-Gehalt von 0,65 Gew.-% und einem Kohlenstoff-Gehalt von 4,1 Gew.-% erzeugt, wobei reduziertes Eisen mit einem Metallisierungsgrad von 94 % (87,1 % der Möllerung), welches mit 100 % H₂ reduziert wurde, als Eisenträger mit in Gew.-% 88,9 % Gesamt-Fe, 83,5 % Fe_{Metall}, 0,050 % S, 0,01 % P, Rest SiO₂, Al₂O₃, CaO, MgO, Kohlepartikel enthaltend 80 Gew.-% C (4,0 % der Möllerung) als Reduktionsmittel und Zuschlagstoff sowie Klärschlamm (5,7 % der Möllerung) als organischer Stoff mit einem Anteil von 8,67 Gew.-% P als weiteren Zuschlagstoff zugegeben wurden. Obwohl der Klärschlamm Bestandteile an CaO mit 10 Gew.-% und MgO mit 1,5 Gew.-% aufwies, war eine Zugabe von zusätzlichen Schlackenbildnern (3,2 % der Möllerung) erforderlich, damit eine Einschmelzerschlacke (12) mit einer Basizität B4 von 1,1 erschmolzen werden konnte. Die Temperatur der Roheisenschmelze (11) betrug 1380 °C. Die theoretische Liquidus-Temperatur T_{liq} würde gemäß Formel bei 1110 °C liegen, so dass ein Puffer von 270 K (Temperatur der Roheisenschmelze (11) - Liquidus-Temperatur) vorlag. Die erzeugte Einschmelzerschlacke (12) wurde abgezogen, so dass die Roheisenschmelze (11) mit 0,25 Gew.-% Mn, 0,6 Gew.-% Si und 0,005 Gew.-% S, Rest Fe und unvermeidbaren Verunreinigungen einem Konverter (20) im Labormaßstab zugeführt werden konnte. Im Konverter (20) wurde die aus dem elektrischen Einschmelzer (10) stammende phosphorhaltige Roheisenschmelze (11) durch Zugabe mindestens eines Schlackenbildners und/oder mindestens eines Reduktionsmittels und durch Sauerstoffblasen behandelt. Am Ende des Behandelns wurde eine Stahlschmelze (21) umfassend die Bestandteile in Gew.-%: C: 0,05 %, Mn: 0,06 %, P: 0,052 %, Rest Fe und Verunreinigungen, erzeugt und abgestochen. Am Ende des Behandelns wurde eine phosphorhaltige Konverterschlacke (22) umfassend oder bestehend aus den Bestandteilen in Gew.-%: FeO: 20,7 %, MnO: 2,3 %, SiO₂: 9,8 %, CaO: 41,5 %, MgO: 3,8 %, Al₂O₃: 0,7 %, P₂O₅: 21,2 % und Verunreinigungen in Summe zu 100 Gew.-%, erzeugt, welche abgezogen wurde, bevor ein Abstechen der Stahlschmelze (21) erfolgte.

## Patentansprüche

1. Verfahren zum Herstellen einer Roheisenschmelze (11) mit einem Phosphor-Gehalt zwischen 0,150 und 5,0 Gew.-%, **dadurch gekennzeichnet, dass** Eisenträger und Zuschlagstoffe in einem elektrischen Einschmelzer (10) zu der Roheisenschmelze (11) und im Einschmelzer (10) zu einer die Roheisenschmelze (11) bedeckende Einschmelzerschlacke (12) erschmolzen werden, wobei zum Einstellen des Phosphor-Gehalts in der Roheisenschmelze (11) zwischen 0,150 und 5,0 Gew.-% organische Stoffe in Form von Eisenträgern und/oder Zuschlagsstoffen mit einem Phosphor- und/oder Phosphat-Gehalt von mindestens 1,0 Gew.-% zugegeben werden und miterschmolzen werden.

2. Verfahren nach Anspruch 1, wobei die Eisenträger umfassen oder bestehen aus reduziertem Eisen, nicht reduziertem Eisen, eisenhaltigem Schrott, eisenhaltigen Rest- und/oder Kreislaufstoffen.

3. Verfahren nach einem der vorgenannten Ansprüche, wobei die Zuschlagstoffe umfassen oder bestehen aus mindestens einem Schlackenbildner und/oder mindestens einem Reduktionsmittel.

4. Verfahren nach Anspruch 3, wobei der Schlackenbildner mindestens ein Bestandteil aus der Gruppe SiO₂, CaO, MgO, Al₂O₃ umfasst oder daraus besteht.

5. Verfahren nach Ansprüche 3, wobei das Reduktionsmittel umfasst oder besteht aus mindestens einem kohlenstoffhaltigen Stoff in gasförmiger, flüssiger und/oder fester Form mit reduktionsfähigem freien Kohlenstoff.

6. Verfahren nach einem der vorgenannten Ansprüche, wobei die organischen Stoffe umfassen oder bestehen aus Klärschlamm, reduziertem und/nicht reduziertem Eisen, kohlenstoffreichen Reststoffen oder Mischungen daraus.

7. Verfahren nach einem der vorgenannten Ansprüche, wobei die Roheisenschmelze (11) neben P auch die Bestandteile in Gew.-%: C: 1,2 bis 5,0 %, Si: 0,015 bis 3,0 %, Mn: 0,020 bis 6,0 %, Rest Fe und Verunreinigungen, welche in Summe 100 Gew.-% ergeben, umfasst oder daraus besteht.

8. Verfahren nach einem der vorgenannten Ansprüche, wobei die Roheisenschmelze (11) eine Temperatur zwischen 1300 °C und 1650 °C aufweist.

9. Verfahren zum Herstellen einer phosphorhaltigen Konverterschlacke (22) umfassend die Schritte:
- Bereitstellen einer nach einem der vorgenannten Ansprüche hergestellten phosphorhaltigen Roheisenschmelze (11);
- Behandeln der phosphorhaltigen Roheisenschmelze (11) in einem Konverter (20) durch Zugabe mindestens eines Schlackenbildners und/oder mindestens eines Reduktionsmittels und durch Sauerstoffblasen, wobei am Ende des Behandelns eine Stahlschmelze (21) umfassend die Bestandteile in Gew.-%: C: 0,0010 bis 0,80 %, Si: 0,015 bis 3,0 %, Mn: 0,020 bis 6,0 %, P: bis 0,10 %, Rest Fe und Verunreinigungen, welche in Summe 100 Gew.-% ergeben, abgestochen wird, wobei im Zuge des Behandelns und/oder optional am Ende des Behandelns eine phosphorhaltige Konverterschlacke (22) umfassend oder bestehend aus den Bestandteilen in Gew.-%: FeO: bis zu 40 %, MnO: bis zu 10 %, SiO₂: 5 bis 40 %, CaO: 35 bis 65 %, MgO: bis zu 8 %, Al₂O₃: bis zu 20 %, P₂O₅: 4 bis 30 % und Verunreinigungen in Summe zu 100 Gew.-%, erzeugt wird, welche abgezogen wird, bevor ein Abstechen der Stahlschmelze (21) erfolgt.
